# FASCICULE DE BREVET EUROPEEN

(11) **EP 1 488 018 B1**
(45) Date de publication et mention de la délivrance du brevet: **24.09.2008**
(21) Numéro de dépôt: 03738175.3
(22) Date de dépôt: 19.03.2003
(51) Int. Cl.: C22C 21/06

(54) **PRODUITS EN ALLIAGES AL-MG POUR CONSTRUCTION SOUDEE**
PRODUKTE AUS AL-MG-LEGIERUNG FÜR GESCHWEISSTE STRUKTUREN
AL-MG ALLOY PRODUCTS FOR A WELDED CONSTRUCTION

(30) Priorité: 22.03.2002 FR 0203593
(43) Date de publication de la demande: 22.12.2004
(73) Titulaire: Alcan Rhenalu, 92400 Courbevoie (FR)
(72) Inventeur: DIF, Ronan, F-38590 St.Etienne de Saint Geoirs (FR); HENON, Christine, F-38640 Claix (FR); GUILLEMENET, Jérôme, F-63500 Issoire (FR); RIBES, Hervé, F-63500 Issoire (FR); PILLET, Georges, F-73160 Saint-Cassin (FR)
(74) Mandataire: Fénot, Dominique
(86) Numéro de dépôt international: PCT/FR2003/000870
(87) Numéro de publication internationale: WO 2003/080884

(56) Documents cités:
- EP-A- 0 823 489
- PATENT ABSTRACTS OF JAPAN vol. 015, no. 056 (C-0804), 8 février 1991 (1991-02-08) -& JP 02 285045 A (FURUKAWA ALUM CO LTD), 22 novembre 1990 (1990-11-22)

## Description

### Domaine technique de l'invention

La présente invention concerne les alliages de type Al-Mg à haute résistance mécanique, et plus particulièrement les alliages destinés à des constructions soudées telles que les carrosseries d'automobiles, les véhicules industriels et les réservoirs fixes ou mobiles.

### Etat de la technique

Pour augmenter la résistance mécanique des constructions soudées tout en diminuant leur poids, il est intéressant de disposer par rapport aux alliages 5083, 5086, 5182, 5186 ou 5383 actuellement utilisés, de caractéristiques mécaniques améliorées sans rien perdre sur les autres propriétés d'emploi telles que la soudabilité, la résistance à la corrosion ou la formabilité, notamment dans les états peu écrouis tels que l'état O et l'état H111. La désignation de ces alliages suit les règles de The Aluminum Association, et celle des états métallurgiques est définie dans la norme européenne EN 515.

Pour le dimensionnement d'une structure, les paramètres qui gouvernent le choix de l'utilisateur sont essentiellement les caractéristiques mécaniques statiques : la résistance à la rupture Rₘ, la limite élastique Rₚ₀,₂, et l'allongement à la rupture A. D'autres paramètres qui entrent en jeu, en fonction des besoins spécifiques de l'application visée, sont les caractéristiques mécaniques du joint soudé, la résistance à la corrosion de la tôle et du joint soudé, la résistance à la fatigue de la tôle et du joint soudé, la résistance à la propagation de fissures, la ténacité, l'aptitude au pliage, l'aptitude au soudage, la propension à la formation de contraintes résiduelles dans des conditions de fabrication et d'utilisation des tôles déterminées, et la facilité de produire des tôles de qualité régulière avec un coût de production aussi bas que possible.
L'état de la technique propose plusieurs voies pour améliorer les caractéristiques mécaniques des alliages de type Al-Mg.

La demande de brevet européen EP 769 564 A1 (Pechiney Rhenalu) divulgue un alliage de composition (en pourcent massique) :

| | | | | |
|---|---|---|---|---|
| Mg 4,2 - 4,8 | Mn < 0,5 | Zn < 0,4 | Fe < 0,45 | Si < 0,30 |

avec Mn + Zn < 0,7 et Fe > 0,5 Mn
pouvant contenir également certains autres éléments, qui permet de fabriquer des tôles présentant dans un état peu écroui une valeur de Rₘ > 275 MPa, une valeur de A > 17,5 % et un produit Rₘ x A > 6500 ; une composition mieux contrôlée permet de porter ce produit Rₘ x A à une valeur supérieure à 7000 et même supérieure à 7500.
Des alliages de ce type sont utilisés sous la désignation 5186 en construction de citernes routières soudés. Pour cette application, le produit Rₘ x A est utilisé comme paramètre pour estimer le comportement des structures sous une grande déformation plastique, par exemple en cas d'avarie. L'homme du métier sait comment augmenter dans un des alliages de type Al-Mg connus l'un des deux paramètres Rₘ et A au détriment de l'autre ; ladite demande de brevet enseigne que des tôles avec un meilleur compromis entre ces deux paramètres peuvent être obtenues si la tôle présente une microstructure très particulière. Les tôles en alliage 5186 se caractérisent non seulement par un produit Rₘ x A élevé, mais aussi par une valeur de A élevée, ce qui favorise le pliage desdites tôles et facilité leur utilisation en construction mécanique.

Une autre voie est proposée par la demande de brevet JP 62-207850 (Sky) qui divulgue des alliages de composition (en pourcent massique) :

| | | | | |
|---|---|---|---|---|
| Mg 2 - 6 | Mn 0,05 - 1,0 | Cr 0,03 - 0,3 | Zr 0,03 - 0,3 | V 0,03 - 0,3 |

pouvant contenir en plus Cu 0,05 - 2,0 et / ou Zn 0,1- 2,0
élaborés par coulée continue et dont la taille de particules intermétalliques est inférieure ou égale à 5 µm. Ces alliages seraient aptes à la fabrication de tôles pour carrosserie d'automobiles, car ils permettraient d'élaborer, moyennant des gammes de traitement thermo-mécanique très particulières, des tôles d'une épaisseur de 1 mm qui ne montrent pas de lignes de Lüders.

Une autre voie est proposée par le brevet EP 0 892 858 B1 (Hoogovens Aluminium Walzprodukte GmbH) qui divulgue des alliages de composition

| | | | |
|---|---|---|---|
| Mg 5 - 6 | Mn 0,6 - 1,2 | Zn 0,4 - 1.5 | Zr 0,05 - 0,25 |

pouvant contenir également certains autres éléments, qui permettent de fabriquer des alliages très durs, notamment avec une teneur en zinc de l'ordre de 0,8 %. Ces produits montrent un allongement à la rupture ne dépassant pas une valeur de l'ordre de 10 % à l'état H321 et de 20 % à l'état O.

Le brevet EP 823 489 B1 (Pechiney Rhenalu) divulgue des produits de composition

| | | | | |
|---|---|---|---|---|
| 3,0 < Mg < 6,5 | 0,2 < Mn < 1,0 | Fe < 0,8 | 0,05 < Si < 0,6 | Zn < 1,3 |

pouvant contenir également certains autres éléments, et caractérisés par une microstructure très particulière ; ces produits n'ont pas été conçus pour être utilisés pour la construction de citernes mais pour les constructions soudées utilisées en contact avec l'eau de mer ou en milieu maritime.

### Problème posé

Le problème auquel essaye de répondre la présente invention est d'améliorer les caractéristiques mécaniques de produits en alliage Al-Mg, notamment en vue de leur utilisation pour réaliser des constructions soudées, telles que des citernes pour transport routier ou ferroviaire de matières dangereuses, tout en gardant les autres caractéristiques du matériau à un niveau au moins comparable à celui des matériaux existants.

### Objet de l'invention

L'objet de l'invention est un produit corroyé en alliage Al-Mg, caractérisé en ce qu'il contient (en pourcents massiques)

| | | | |
|---|---|---|---|
| Mg 4,85 - 5,35 | Mn 0,20 - 0,50 | Zn 0,20 - 0,45 | |
| Si < 0,20 | Fe < 0,30 | Cu < 0,25 | Cr < 0,15 |
| Ti < 0,15 | Zr < 0,15 | | |

le reste de l'aluminium avec ses inévitables impuretés.

Un autre objet de l'invention est une citerne routière ou ferroviaire réalisée au moins partiellement avec des tôles de composition (en pourcent massique)

| | | | |
|---|---|---|---|
| Mg 4,90 - 5,35 | Mn 0,20 - 0,50 | Zn 0,25 - 0,45 | |
| Si 0,05 - 0,20 | Fe 0,10 - 0,30 | Cu < 0,25 | Cr < 0,15 |
| Ti < 0,15 | Zr < 0,10 | | |

le reste de l'aluminium avec ses inévitables impuretés,
lesdites tôles ayant un produit R_{m(TL)} x A_{(TL)} d'au moins 8500, et préférentiellement d'au moins 9000.

### Description détaillée de invention

La désignation des alliages suit les règles the The Aluminum Association. Sauf mention contraire, les compositions chimiques sont indiquées en pourcent massique. Les états métallurgiques sont définis dans la norme européenne EN 515. Sauf mention contraire, les caractéristiques mécaniques statiques, c'est-à-dire la résistance à la rupture Rₘ, la limite élastique Rₚ₀,₂ et l'allongement à la rupture A, sont déterminées par un essai de traction selon la norme EN 10002-1, sur des éprouvettes proportionnelles (et caractérisées par une longueur initiale entre repères Lₒ = 5,65 √Sₒ où Sₒ représente l'aire de la section initiale) prélevées au sens TL (travers-long).

La demanderesse a trouvé de façon surprenante que pour résoudre le problème posé, il faut sélectionner un domaine de composition Al-Mg-Mn-Zn très étroit qui se distingue nettement de celui de l'alliage 5186. Notamment, il faut augmenter la teneur en magnésium, ajouter une faible quantité de zinc, et réduire les teneurs en éléments d'addition mineurs, Fe, Si, et Mn, tout en les gardant au dessus d'un niveau minimum.

En effet, le magnésium est bien connu pour augmenter les caractéristiques mécaniques (R₀,₂ et Rₘ) de certains types d'alliages d'aluminium ; la demanderesse a constaté qu'une teneur en magnésium d'au moins 4,85 %, préférentiellement supérieure à 4,90 % et encore plus préférentiellement supérieure à 4,95 % ou même 5,00 % permet d'obtenir le niveau de caractéristiques mécaniques requis. Cependant, au delà de 5,35 % de magnésium, la résistance à la corrosion commence à se dégrader ; une valeur maximale de 5,30 % est préférée.

L'addition de zinc en quantité suffisante (minimum 0,20 %, préférentiellement au moins 0,25 % et encore plus préférentiellement au moins 0,30 %) se révèle avoir un effet bénéfique sur les caractéristiques mécaniques des tôles et sur la limite d'élasticité au niveau des joints soudés. Par ailleurs, il améliore la résistance à la corrosion. Dans le cadre de la présente invention, on préfère ne pas dépasser une teneur de 0,45 %. On préfère une teneur comprise entre 0,25 % et 0,40 %.

La demanderesse a constaté qu'une teneur minimale de 0,20 % de manganèse doit être maintenue pour contrôler la structure granulaire, mais qu'elle doit rester inférieure à 0,50 % et de préférence 0,40 %, afin d'éviter la formation de phases intermétalliques grossières et de faciliter la recristallisation à l'état final. Le domaine préféré est de 0,25 à 0,35 %. La présence de manganèse en quantité suffisante contribue également à l'obtention des caractéristiques mécaniques.

Dans les alliages 5xxx, le cuivre est connu pour dégrader la tenue générale en corrosion. La demanderesse a trouvé qu'il est préférable de maintenir la teneur en cuivre inférieure à 0,25 % ; une teneur inférieure à 0,20 %, inférieure à 0,15 % ou même inférieure à 0,10 % est préférée.

Le fer et le silicium sont des impuretés habituelles de l'aluminium. Dans le cadre de la présente invention, la teneur en fer ne doit pas dépasser 0,30 % et la teneur en silicium 0,20 %. Toutefois, la demanderesse a constaté de façon surprenante que la présence d'une certaine quantité de fer et de silicium contribue à atteindre l'objectif de la présente invention : à titre d'exemple, une teneur d'au moins 0,05 % de silicium favorise une microstructure granulaire finement recristallisée. Pour le fer, on préfère une teneur d'au moins 0,10 %.

Le produit selon l'invention peut contenir une faible quantité de chrome, de titane et de zirconium. La teneur en chacun de ces éléments ne doit pas dépasser 0,15 %, et plus préférentiellement 0,10 %, car une teneur trop élevée en ces éléments limite la recristallisation et conduit à une baisse de la valeur de A.

Les produits selon l'invention sont toujours élaborés par coulée semi-continue, suivie des étapes de transformation qui correspondent à la forme de produit souhaitée : filage pour les produits filés ou étirés (barres, tubes, profilés, fils) ; laminage pour les produits laminés (tôles, bandes, tôles épaisses). Dans le cas des produits laminés, les plaques de laminage élaborées par coulée semi-continue sont laminées à chaud, puis éventuellement à froid. Les bandes sont ensuite planées et débitées en tôles. Dans ce procédé de fabrication, on doit ajuster soigneusement la température de sortie du laminoir à chaud et la température de bobinage ainsi que le taux d'écrouissage qui influent sur les caractéristiques mécaniques du produit. L'épaisseur finale préférée est comprise entre 3 et 12 mm. Dans un mode de réalisation préférée de l'invention, on obtient directement la tôle à l'épaisseur finale par laminage à chaud. Dans ce cas, on choisira avantageusement une température de sortie du laminoir à chaud comprise entre 260 °C et 330 °C, et préférentiellement comprise entre 290 °C et 330 °C. Au-dessous de 260 °C, la microstructure obtenue ne convient pas bien à l'application visée, et au-dessus de 330 °C, on observe parfois un grossissement du grain qui dégrade les caractéristiques mécaniques recherchées. Ce mode d'exécution particulier de l'invention, à savoir l'obtention directe des tôles à l'épaisseur finale pas laminage à chaud, facilite également la fabrication de tôles de très grande largeur, par exemple supérieure à 3000 mm, et préférentiellement supérieure à 3300 mm et encore plus préférentiellement supérieur à 3500 mm.

Dans un mode de réalisation préféré, le produit selon l'invention se caractérise par un allongement à rupture A d'au moins 24 %, et préférentiellement d'au moins 27 %. Cette caractéristique facilite la mise en oeuvre du produit. A titre d'exemple, elle confère aux tôles laminées une excellente aptitude au pliage et à la mise en forme.

Dans un autre mode de réalisation préféré, on cherche à optimiser les trois paramètres R_{p0,2(TL)}, R_{m(TL)} et A_{(TL)}. L'indice "TL" indique que ces caractéristiques mécaniques sont mesurées sur des éprouvettes de traction prélevées dans le sens Travers-Long (perpendiculaire au sens de laminage) des tôles. En ajustant de façon appropriée la composition chimique à l'intérieur des zones indiquées, on obtient un produit qui présente une limite d'élasticité Rₚ₀,_{2(TL)} d'au moins 145 MPa, préférentiellement d'au moins 150 MPa et encore plus préférentiellement au moins 170 MPa, une résistance à la rupture R_{m(TL)} d'au moins 290 MPa et préférentiellement au moins 300 MPa, et un allongement à la rupture A_{(TL)} d'au moins 24 % et préférentiellement d'au moins 27 %.

A titre d'exemple, on peut choisir avantageusement Mn 0,20 - 0,40, Zn > 0,25 et préférentiellement > 0,30, une teneur en fer d'au moins 0,10 % de fer, et une teneur en silicium d'au moins 0,10 %.

Dans un autre mode de réalisation préféré, on cherche à optimiser essentiellement le produit R_{m(TL)} x A_{(TL)}. En ajustant de façon appropriée la composition chimique à l'intérieur des zones indiquées, on obtient un produit présentant un produit R_{m(TL)} x A_{(TL)}, dans lequel R_{m(TL)} est exprimé en MPa et A_{(TL)} en pourcent, mesuré sur des éprouvettes prélévés au sens TL, est supérieur à 8200, préférentiellement supérieur à 8500 et encore plus préférentiellement supérieur à 9000, tout en gardant un niveau suffisant de Rₚ₀,_{2(TL)}. Ce produit, notamment sous forme de tôles, est particulièrement apte à la fabrication de citernes, notamment pour le transport routier ou ferroviaire de matières dangereuses.

Les produits selon l'invention montrent une résistance à la corrosion au moins aussi bonne que les produits en alliages Al-Mg comparables qui sont connus, et ce, malgré une teneur en magnésium notablement plus élevée. Dans le cadre de la présente invention, cette résistance à la corrosion est caractérisée de façon préférée, soit par la perte de masse et par la profondeur maximale de métal présentant des défauts dus à la corrosion intergranulaire après un test de corrosion intergranulaire (Journal Officiel des Communautés Européennes, 19/11/1984, N°L300-35 à 43), soit par un essai de corrosion sous contrainte réalisé suivant la norme ASTM G 30, G39, G44 et G49. L'essai de corrosion sous contrainte peut être réalisé avantageusement en se référant à la norme ASTM G 129, la demanderesse ayant établi par le passé la bonne corrélation entre ces normes et la norme ASTM G 129 (voir R. Dif et al., Proceedings of the 6th International Conference on Aluminium Alloys, 1998, Toyohashi, Japon, pp. 1615-1620, ainsi que R. Dif et al., Proceedings of the Eurocorr Conference 1997, Trondheil, Norvège, pp. 259 - 264).

L'essai de corrosion intergranulaire choisi est réputé représentatif d'une exposition naturelle en atmosphère marine (R.Dif et al., Proceedings of the EUROCORR Conference, 1999, Aix-la-Chapelle, Allemagne).

Le comportement en corrosion est évalué à l'état initial mais également après des traitements de vieillissement artificiel dont les conditions peuvent varier. Un traitement de 7 jours à 100 °C est classiquement utilisé sur les alliages de la série 5xxx afin de reproduire le vieillissement naturel à température ambiante pendant une vingtaine d'années (E.H.Dix et al., Proceedings of the 4th annual Conference of NACE, San Francisco, USA, 1958).

Dans des cas d'utilisation très particuliers, les structures peuvent être soumises à des températures relativement élevées (au delà de 60°C). L'homme du métier sait que dans ces conditions, certains alliages de la série 5xxx peuvent développer au delà d'une certaine durée d'exposition, une certaine sensibilité à la corrosion. Afin d'étudier ce phénomène dit de sensibilisation, il convient de pratiquer des traitements thermiques plus poussés que 7 jours à 100°C. On utilise habituellement le concept du temps équivalent afin de limiter le nombre et la durée des traitements à effectuer. Plus précisément, un traitement de durée t₁ effectué à une température T₁ sera équivalent à un traitement de durée t₂ effectué à une température T₂, donné par l'équation (R.Dif et al., Proceedings of the 6th International Conference on Aluminium Alloys, 1998, Toyohashi, Japon, pp. 1489-1494) : ${t}_{1} . exp \left(-\frac{Q}{R . {T}_{1}}\right) = {t}_{2} . exp \left(-\frac{Q}{R . {T}_{2}}\right)$
où les températures sont exprimées en Kelvin. Q représente l'énergie d'activation thermique de la diffusion du magnésium (en J / mol). R est la constante des gaz parfaits.
La valeur du rapport $\frac{Q}{R}$ issue de la littérature est de l'ordre de 10 000K à 13 500K.

Dans un mode de réalisation particulier de la présente invention, les produits selon l'invention montrent lors du test intergranulaire une résistance à la corrosion intergranulaire qui est caractérisée au moins par une perte de masse inférieure à 20 mg/cm² après un vieillissement de 7 jours à 100 °C, et par une profondeur maximale d'attaque de moins de 130 µm, et préférentiellement moins de 70 µm.

De façon préférentielle, lesdits produits montrent également, après un vieillissement de 20 jours à 100 °C, une perte de masse inférieure à 50 mg/cm² et préférentiellement inférieure à 30 mg/cm², et une profondeur maximale d'attaque de moins de 250 µm, et préférentiellement moins de 100 µm. Les produits les plus préférés dans le cadre de la présente invention montrent après un vieillissement de 20 jours à 120 °C une perte de masse inférieure à 95 mg/cm², et préférentiellement inférieure à 80 mg/cm², et encore plus préférentiellement inférieure à 60 mg/cm², avec une profondeur maximale d'attaque de moins de 450 µm et préférentiellement moins de 400 µm, étant entendu que cette caractéristique s'ajoute à au moins l'une des caractéristiques mentionnées ci-dessus, à savoir après vieillissement de 20 jours à 100 °C ou de 20 jours à 120 °C. Ces produits, s'ils possèdent en plus d'excellentes caractéristiques mécaniques (par exemple un produit Rₘ x A d'au moins 8500 voire 9000) se prêtent particulièrement bien à la fabrication de constructions soudées, telles que de citernes routières ou ferroviaires, comme expliqué ci-dessous.

Concernant l'étude de la résistance à la corrosion sous contrainte, la demanderesse préfère la méthode de la traction lente (« Slow Strain Rate Testing »), décrite par exemple dans la norme ASTM G129. Cet essai est plus rapide et s'est révélé être plus discriminant que les méthodes classiques consistant à déterminer la contrainte seuil de non rupture en corrosion sous contrainte, à condition de bien contrôler les conditions expérimentales.

Le principe de l'essai en traction lente consiste à comparer les propriétés de traction en milieu inerte (air du laboratoire) et en milieu agressif. La baisse des propriétés mécaniques statiques en milieu corrosif correspond à la sensibilité à la corrosion sous contrainte. Les caractéristiques de l'essai de traction les plus sensibles sont l'allongement à rupture A et la contrainte maximale (à striction) Rₘ. La demanderesse a constaté que l'allongement à rupture est un paramètre nettement plus discriminant que la contrainte maximale. Il est nécessaire de s'assurer que la diminution des caractéristiques mécaniques statiques correspond effectivement à de la corrosion sous contrainte, définie comme action synergique et simultanée de la sollicitation mécanique et de l'environnement. La demanderesse a donc effectué également des essais de traction en milieu inerte (air du laboratoire), après une pré-exposition préalable de l'éprouvette, sans contrainte, au milieu agressif, pendant la même durée que l'essai de traction effectué dans ce milieu. Si les caractéristiques de traction obtenues ne diffèrent pas de celles que l'on obtient en milieu inerte, la sensibilité à la corrosion sous contrainte peut alors être définie à l'aide d'un indicé 1 de « sensibilité à la CSC » défini comme : $I = \frac{A ⁢ {%}_{MilieuInerte} - A ⁢ {%}_{MilieuAgressif}}{A ⁢ {%}_{MilieuInerte}} ⁢ x ⁢ 100$ Les aspects critiques de l'essai de traction lente concernent le choix de l'éprouvette de traction, de la vitesse de déformation et de la solution corrosive. La demanderesse a utilisé une éprouvette (prélevée dans le sens Travers-Long), présentant une forme échancrée avec un rayon de courbure de 100 mm, ce qui permet de localiser la déformation et de rendre l'essai encore plus sévère.
Concernant la vitesse de sollicitation, une vitesse trop rapide ne permet pas aux phénomènes de corrosion sous contrainte de se développer, mais une vitesse trop lente masque la corrosion sous contrainte. La demanderesse a utilisé une vitesse de déformation de 5.10⁻⁵ s⁻¹ (correspondant à une vitesse de déplacement de la traverse de 4,5.10⁻² mm/min) qui permet de maximiser les effets de la corrosion sous contrainte (R.Dif et al., Proceedings of the 6th International Conference on Aluminium Alloys, 1998, Toyohashi, Japon, pp. 1615-1620).
Concernant l'environnement agressif à utiliser, le même type de problème se pose dans la mesure où un milieu trop agressif masque la corrosion sous contrainte, mais où un environnement trop peu sévère ne permet pas de mettre en évidence de phénomène de corrosion. Une solution de 3%NaCl+0.3%H₂O₂ a été utilisé avec succès dans le cadre de la présente invention.

Les produits selon l'invention peuvent être utilisés avantageusement pour la constructions soudée, pour la construction de citernes routières ou ferroviaires ou pour la construction de véhicules industriels. Ils peuvent également être utilisés pour la construction de carrosseries d'automobiles, notamment comme pièces de renfort. Elles montre une bonne aptitude à la mise en forme.

Dans une utilisation préférée, on utilise les produits selon l'invention sous forme de tôles laminés dans un état métallurgique peu écroui, tel que l'état O ou l'état H111, d'épaisseur comprise entre 3 mm et 12 mm, et préférentiellement entre 4,5 mm et 10 mm, pour la construction de citernes routières ou ferroviaires, lesdites tôles étant caractérisées par un produit R_{m(TL)} x A_{(TL)} supérieur à 8200, préférentiellement supérieur à 8500 et encore plus préférentiellement supérieur à 9000, et par une bonne résistance à corrosion. Pour cette utilisation, d'une façon préférée, la perte de masse lors d'un essai de résistance à la corrosion intergranulaire est inférieure à 30 mg/cm² après un vieillissement de 20 jours à 100 °C, et l'indice CSC en traction lente est inférieur à 50 % après un vieillissement de 20 jours à 100°C.

Les produits selon l'invention peuvent être soudés par tous les procédés de soudage utilisables pour les alliages de type Al-Mg, tels que le soudage MIG ou TIG, le soudage par friction, le soudage par laser, le soudage par faisceau d'électrons. Plus particulièrement, la demanderesse a constaté que le soudage MIG des produits selon l'invention conduit a des joints soudés caractérisés par une limite à rupture au moins aussi élevée qu'avec les alliages connus tels que le 5186. Ces essais de soudage ont été effectués dans le sens Travers-Long sur des tôles à l'état H111 soudée bout à bout avec un chanfrein en V par soudage MIG semi-automatique en courant lisse, avec un fil d'apport en alliage 5183. Les essais mécaniques ont été effectués sur des éprouvettes de traction prélevées dans le sens Long (perpendiculairement au cordon de soudure) avec cordon arasé symétriquement et avec cordon non arasé, ou dans le sens TL. On trouve sur éprouvette prélevée dans le sens Long une valeur de Rₘ d'au moins 275 MPa, ce qui souligne l'excellente aptitude du matériau à l'utilisation dans des constructions soudées.

L'invention sera mieux comprise à l'aide des exemples, qui n'ont toutefois pas de caractère limitatif.

### Exemples

### Exemple 1 :

On a élaboré par coulée semicontinue des plaques de laminage en différents alliages. Leur composition est indiquée au tableau 1. L'analyse chimique des éléments a été effectué par spectroscopie à étincelle sur un pion de spectrométrie obtenu à partir de métal liquide prélevé dans le chenal de coulée.

Les plaques de laminage ont été réchauffées puis laminées à chaud. A titre d'exemple, la plaque correspondant à l'exemple H1 a été réchauffée en trois paliers : 10 h à 490 °C, 10 h à 510 °C, 3h 45 min à 490 °C puis laminée à chaud avec une température d'entrée de 490 °C et une température de bobinage de 310°C. Pour les plaques correspondant aux exemples H2, I1, I2, I3 et I4, le réchauffage s'est fait en deux paliers (21h à 510°C + 2h à 490°C), les températures d'entrée au laminage étaient respectivement de 477°C, 480°C, 479°C, 474°C et 478°C alors que les températures de bobinage étaient respectivement de 290°C, 300°C, 270°C, 310°C et 300°C. Après le bobinage, toutes les tôles ont été planées et débitées.

**Tableau 1**

| Alliage | Mg | Zn | Mn | Si | Fe | Cu | Zr | Ti | Cr |
|---|---|---|---|---|---|---|---|---|---|
| A | 4,28 | 0,06 | 0,31 | 0,11 | 0,26 | 0,04 | < 0,01 | 0,02 | 0,08 |
| B | 4,45 | 0,12 | 0,43 | 0,14 | 0,28 | 0,06 | < 0,01 | 0,02 | 0,09 |
| C | 4,68 | 0,02 | 0,26 | 0,09 | 0,25 | 0,06 | < 0,01 | 0,03 | 0,01 |
| D | 4,54 | 0,03 | 0,27 | 0,10 | 0,23 | 0,04 | < 0,01 | 0,01 | 0,01 |
| E | 4,42 | 0,07 | 0,28 | 0,13 | 0,25 | 0,07 | < 0,01 | 0,02 | 0,03 |
| F | 4,31 | 0,04 | 0,32 | 0,13 | 0,27 | 0,05 | < 0,01 | 0,02 | 0,07 |
| G | 5,05 | 0,38 | 0,29 | 0,12 | 0,22 | < 0,01 | < 0,01 | 0,02 | 0,01 |
| H1, H2 | 5,19 | 0,38 | 0,31 | 0,08 | 0,15 | 0,01 | < 0,01 | 0,02 | 0,01 |
| I1 à I4 | 5,30 | 0,26 | 0,33 | 0,10 | 0,16 | 0,05 | <0,02 | 0,02 | 0,02 |

Les alliages A, B, C, D, E et F sont des alliages selon l'état de la technique. Les alliages G, H et I sont des alliages selon l'invention.
Les propriétés des tôles élaborées à partir de ces alliages sont indiquées dans le Tableau 2. Les tôles portent la même lettre de référence que l'alliage dans lequel elles ont été élaborées.

**Tableau 2**

| Propriétés des tôles | | | | | | |
|---|---|---|---|---|---|---|
| tôle | Etat | Epaisseur [mm] | R_{m (TL)} [MPa] | Rₚ₀,_{2 (TL)} [MPa] | A _{(TL)} [%] | R_{m(TL)} x A_{(TL)} |
| A | H111 | 6,5 | 278 | 170 | 23 | 6394 |
| B | H111 | 5,1 | 300 | 177 | 23 | 6900 |
| C | O | 5,4 | 290 | 149 | 26,5 | 7685 |
| D | H111 | 6,2 | 274 | 138 | 28 | 7672 |
| E | O | 4,9 | 287 | 147 | 27 | 7749 |
| F | H111 | 5,3 | 294 | 170 | 23,5 | 6909 |
| G | H 111 | 4,7 | 300 | 180 | 27,7 | 8310 |
| H1 | H111 | 5,0 | 308 | 154 | 28,5 | 8778 |
| H2 | H111 | 5,0 | 309 | 176 | 29 | 8961 |
| I1 | H111 | 6,1 | 301 | 148 | 28,1 | 8458 |
| I2 | H111 | 8.1 | 321 | 182 | 26,8 | 9602 |
| I3 | H111 | 6,1 | 300 | 149 | 29,6 | 8880 |
| I4 | H111 | 5.1 | 310 | 164 | 28,3 | 8773 |

### Exemple 2 :

Deux tôles correspondant à l'exemple H1 d'épaisseur 5,0 mm à l'état H111 ont été soudées bout-à bout dans le sens Travers-Long avec un chanfrein en V (angle 45°) par soudage MIG semi-automatique en courant lisse. Un fil d'apport en alliage 5183 (Mg 4,81 %, Mn 0,651 %, Ti 0,120 %, Si 0,035 %, Fe 0,130 %, Zn 0,001 %, Cu 0,001 %, Cr 0,075 %) d'épaisseur 1,2 mm fourni par la société Soudure Autogène Française a été utilisé.

L'éprouvette a été prélevée dans le sens Long à travers le joint soudé de façon à ce que le joint se trouve au milieu. Avec le cordon arasé symétriquement, on a trouvé une valeur de Rₘ de 285 MPa, et avec un cordon non arasé une valeur de 311 MPa.

Le même essai a été réalisé sur deux tôles correspondant à la tôle H2. Avec le cordon de soudure arasé symétriquement, on a trouvé une valeur de Rₘ de 290 MPa. Avec un cordon non arasé, on trouve une valeur de 318 MPa. A titre de comparaison, on obtient 283 MPa avec un cordon arase sur des tôles selon l'art antérieur d'épaisseur comparable (voir L. Cottignies et, al., «AA 5186: a new aluminium alloy for welded constructions », Journal of Light Metal Welding and Construction, 1999).

Le même essai a été réalisé sur deux tôles correspondant aux tôles I2 et I4 ; pour cet essai, les éprouvettes ont été prélevées dans le sens TL à travers le joint soudé. On trouve les résultats suivants :

| Tôle | Sens de sollicitation | Sens de soudure | Cordon arasé ou non | Rp0.2 [MPa] | Rm [MPa] | A [%] |
|---|---|---|---|---|---|---|
| I4 | TL | L | Arasé | 153 | 291 | 13,0 |
| I2 | TL | L | Arasé | 156 | 293 | 16,8 |
| I4 | TL | L | Non arasé | 155 | 312 | 18,4 |
| I2 | TL | L | Non arasé | 163 | 323 | 21,3 |

### Exemple 3 :

Sur des tôles réalisées comme décrit dans l'exemple 1, on a effectué des essais de LDH (Limit Dome Height). Le LDH est un essai d'emboutissage à flan bloqué en périphérie (R.Thompson, « The LDH test to evaluate sheet metal formability-Final report of the LDH committee of the North American Deep Drawing Research Group », SAE Conference, Detroit, 1993, SAE Paper N°93-0815). Le flan de taille 490 mm x 490 mm, est sollicité en bi-expansion équiaxe. La lubrification entre le poinçon (diamètre 250 mm) et la tôle est assurée par un film plastique et de la graisse. La valeur LDH est le déplacement du poinçon à rupture, soit la profondeur limite de l'emboutissage.

On obtient une valeur de 101 mm pour la tôle H1, et une valeur de 94,1 mm pour la tôle H2. A titre de comparaison, on avait obtenu pour un alliage de l'art antérieur avec une épaisseur comparable la valeur de LDH de 94,3 mm (voir L. Cottignies et al., « AA 5186 : a new aluminium alloy for welded constructions », Journal of Light Metal Welding and Construction, 1999).

### Exemple 4 :

Sur une tôle de l'art antérieur et la tôle correspondant à l'exemple H1, nous avons réalisé des essais de traction lente selon la méthode et avec les paramètres décrits dans le paragraphe « Description détaillée de l'invention ». Les valeurs d'allongement obtenues pour les deux alliages et les différentes conditions de vieillissement sont données dans le tableau 3.

**Tableau 3**

| Résultats de Traction Lente | | | | | |
|---|---|---|---|---|---|
| Alliage | Vieillissement | A% Air | A% NaCl+H₂O₂ | A% Pré-Exposition | I% Indice CSC |
| Art Antérieur | Aucun | 22.8 | 22.8 | Non testé | 0% |
| | 7 j 100°C | 24.2 | 24.0 | Non testé | 1% |
| | 20 j 100°C | 25.0 | 10.5 | 24.4 | 58% |
| | 20 j 120°C | 24.6 | 5.4 | 24.4 | 78% |
| Invention (ex. H1) | Aucun | 28.9 | 29.8 | Non testé | 0% |
| | 7 j 100°C | 30.4 | 30.5 | Non testé | 0% |
| | 20 j 100°C | 30.7 | 21.3 | 30.8 | 31% |
| | 20 j 120°C | 30.3 | 7.7 | 30.6 | 75% |

On observe que l'alliage selon l'invention présente une meilleure tenue en corrosion sous contrainte après vieillissement, notamment pour des niveaux de vieillissement intermédiaires, malgré une teneur en magnésium plus élevée.

Des essais de corrosion intergranulaire ont été réalisés sur les tôles H1, H2, I2 et I4, correspondant à l'invention, ainsi que sur une tôle en alliage 5186 selon l'état de la technique, selon les préconisations du Journal Officiel de Communautés Européennes; 19/11/84, N° L300, 35 à 43, en utilisant la solution B (NaCl 30 g/l + HCl 5 g/l), sur des échantillons de taille 30 mm * 30 mm * 5 mm. Les résultats obtenus lors de ces essais sont reportés dans le Tableau 4, en référence aux résultats de l'art antérieur.

**Tableau 4**

| Tôle | Perte de masse [mg/cm²] | | | | | Profondeur maximale de piqûre [µm] | | | | |
|---|---|---|---|---|---|---|---|---|---|---|
| | Non vieilli | 7 j à 100°C | 20 j à 100°C | 20 j à 120°C | 40 j à 120°C | Non vieilli | 7 j à 100°C | 20 j à 100°C | 20 j à 120°C | 40 j à 120°C |
| 5186 | 20 | 47 | 77 | 101,5 | 122,5 | 100 | 220 | 400 | 550 | 650 |
| H1 | 3,5 | 19 | 17,5 | 66 | 94 | 40 | 50 | 90 | 280 | 420 |
| H2 | 3,5 | 6 | 12 | 54 | 75,5 | 30 | 130 | 110 | 350 | 450 |
| I4 | 9,5 | 18,5 | 35,5 | 93,5 | | 60 | 120 | 250 | 450 | |
| I2 | 7,5 | 9,5 | 11 | 31 | | 50 | 50 | 50 | 150 | |

L'alliage selon l'invention présente un niveau de résistance à la corrosion intergranulaire comparable, voire meilleur à celui de l'art antérieur.

### Exemple 5 :

On a élaboré par coulée semi-continue une plaque de laminage de composition : Mg 5,0 %, Zn 0,30 %, Mn 0,35 %, Si 0,01 %, Fe 0,15 %, Cu 0,03 %, Zr 0,02 %, Cr 0,03 %, Ni < 0,01 %, Ti 0,02 %. Après homogénéisation pendant 19 h à 505°C, la plaque a été laminée à chaud jusqu'à une épaisseur de 7 mm. Après un léger planage, les tôles ont été recuites avec une montée en température à 378 °C pendant 8 h, suivi d'un maintien pendant 30 minutes à une température comprise entre 378 °C et 390 °C.

Les tôles ainsi obtenues ont les caractéristiques mécaniques moyennes (sens T-L) suivantes :
Rₘ = 297 MPa, R_{p0.2} = 139 MPa, A = 28,9%.

## Revendications

1. Produit corroyé en alliage Al-Mg, **caractérisé en ce qu'**il contient (en pourcents massiques)
| | | | |
|---|---|---|---|
| Mg 4,85 - 5,35 | Mn 0,20 - 0,50 | Zn 0,20 - 0,45 | |
| Si < 0,20 | Fe < 0,30 | Cu < 0,25 | Cr < 0,15 |
| Ti < 0,15 | Zr < 0,15 | | |
le reste de l'aluminium avec ses inévitables impuretés.

2. Produit selon la revendication 1, **caractérisé en ce que** Mg 4,90 - 5,30 %.

3. Produit selon une des revendications 1 ou 2, **caractérisé en ce que** Mn 0,20 - 0,40 %, et préférentiellement 0,25 - 0,35 %.

4. Produit selon une quelconque des revendications 1 à 3, **caractérisé en ce que** Zn 0,25 - 0,40 %.

5. Produit selon une quelconque des revendications 1 à 4, **caractérisé en ce que** Cu < 0,20 , préférentiellement < 0,15 et encore plus préférentiellement < 0,10 %.

6. Produit selon une quelconque des revendications 1 à 5, **caractérisé en ce qu'**il contient au moins 0,10 % de fer.

7. Produit selon une quelconque des revendications 1 à 6, **caractérisé en ce qu'**il contient au moins 0,05 % de silicium.

8. Produit selon une quelconque des revendications 1 à 7, **caractérisé en ce qu'**il contient au moins 4,95 % de magnésium.

9. Produit selon une quelconque des revendcations 1 à 8, **caractérisé en ce qu'**il contient au moins 5,0 % de magnésium.

10. Produit selon une quelconque des revendications 1 à 9, **caractérisé en ce que** son allongement à la rupture A_{(TL)} est au moins 24 % et préférentiellement au moins 27%.

11. Produit selon une quelconque des revendications 1 à 10, **caractérisé en ce que** sa limite d'élasticité R_{p0,2(TL)} est au moins 145 MPa, sa résistance à la rupture R_{m(TL)} est au moins 290 MPa, et son allongement à la rupture A_{(TL)} est au moins 24 %.

12. Produit selon la revendication 11, **caractérisé en ce que** sa limite d'élasticité Rp₀,₂(_{TL}) est au moins 150 MPa, et préférentiellement d'au moins 170 MPa.

13. Produit selon une des revendications 11 ou 12, **caractérisé en ce que** l'allongement à la rupture A_{(TL)} est au moins 27 %.

14. Produit selon une des revendications 10 à 13, **caractérisé en ce que** sa résistance à la rupture Rₘ(_{TL}) est au moins 300 MPa.

15. Produit selon une quelconque des revendications 1 à 14, **caractérisé en ce que** le produit R_{m(TL)} x A_{(TL)}, dans lequel R_{m(TL)} est exprimé en MPa et A_{(TL)} en pourcent, est supérieur à 8200, préférentiellement supérieur à 8500 et encore plus préférentiellement supérieur à 9000.

16. Produit selon une des revendications 1 à 15, **caractérisé en ce que** la perte de masse après le test de corrosion intergranulaire après vieillissement de 7 jours à 100 °C est inférieure à 20 mg/cm².

17. Produit selon une des revendications 1 à 15, **caractérisé en ce que** la perte de masse après le test de corrosion intergranulaire après vieillissement de 20 jours à 100 °C est inférieure à 50 mg/cm² et préférentiellement inférieure à 30 mg/cm².

18. Produit selon une des revendications 1 à 15, **caractérisé en ce que** la perte de masse après le test de corrosion intergranulaire après vieillissement de 20 jours à 120 °C est inférieure à 95 mg/cm², préférentiellement inférieure à 80 mg/cm² et encore plus préférentiellement inférieure à 60 mg/cm².

19. Produit selon une quelconque des revendications 1 à 18, **caractérisé en ce qu'**il s'agit d'une tôle laminée.

20. Tôle selon la revendication 19, **caractérisée en ce que** son épaisseur est comprise entre 3 mm et 12 mm.

21. Tôle selon la revendication 20, **caractérisée en ce que** son épaisseur est comprise entre 4,5 mm et 10 mm.

22. Tôle selon l'une de revendications 19 à 21, **caractérisée en ce qu'**elle a été élaborée par laminage à chaud à partir d'une ébauche obtenue par coulée semi-continue.

23. Tôle selon la revendication 22, **caractérisée en ce que** la température de sortie du laminoir à chaud est comprise entre 260 °C et 330 °C, et préférentiellement comprise entre 290 °C et 330 °C.

24. Utilisation d'une tôle selon une quelconque des revendications 1 à 23 pour la construction soudée.

25. Utilisation d'une tôle selon une quelconque des revendications 1 à 23 pour la construction de citernes routières ou ferroviaires.

26. Utilisation d'une tôle selon une quelconque des revendications 1 à 23 pour la construction de véhicules industriels.

27. Utilisation d'une tôle selon une quelconque des revendications 1 à 23 pour la construction de carrosseries d'automobiles.

28. Citerne routière ou ferroviaire réalisée au moins partiellement avec des tôles de composition (en pourcent massique)
| | | | |
|---|---|---|---|
| Mg 4,95 - 5,35 | Mn 0,20 - 0,50 | Zn 0,25 - 0,45 | |
| Si 0,05 - 0,20 | Fe 0,10 - 0,30 | Cu < 0,25 | Cr < 0,15 |
| Ti < 0,15 | Zr < 0,10 | | |
le reste de l'aluminium avec ses inévitables impuretés,
lesdites tôles ayant un produit R_{m(TL)} x A_{(TL)} d'au moins 8500, et préférentiellement d'au moins 9000.

29. Citerne selon la revendication 28, **caractérisée en ce que** lesdites tôles montrent une résistance à la corrosion **caractérisée par** une perte de masse lors de l'essai de corrosion intergranulaire inférieure à 50 mg/cm² après un vieillissement de 20 jours à 100 °C, et préférentiellement inférieure à 30 mg/cm².

30. Citerne selon une des revendications 28 ou 29, **caractérisée en ce que** lesdites tôles montrent une résistance à la corrosion sous contrainte **caractérisée par** un indice de CSC inférieur à 50% après un vieillissement de 20 jours à 100°C.

31. Construction soudée réalisée au moins partiellement avec des tôles selon une quelconque des revendications 1 à 23.

32. Construction soudée selon la revendication 31, **caractérisée en ce que** le joint de soudure, obtenu par soudage bout à bout dans le sens Travers-Long avec un chanfrein en V (angle 45 °) par soudage MIG avec un fil d'apport en alliage 5183, montre une valeur de Rₘ d'au moins 275 MPa, mesurée sur éprouvette prélevée dans le sens Long à travers le joint soudé et disposée de façon à ce que ledit joint soudé se trouve au milieu de la longueur de l'éprouvette, après arasage symétrique du cordon de soudure.

## Claims

1. Al-Mg alloy wrought product, **characterised in that** contains (percentage by weight)
| | | |
|---|---|---|
| Mg 4.85-5.35 | Mn 0.20-0.50 | Zn 0.20-0.45 |
| Si < 0.20 | Fe < 0.30 | Cu < 0.25 Cr < 0.15 |
| Ti < 0.15 | Zr < 0.15 | |
the remainder being aluminium with its inevitable impurities.

2. Product according to claim 1, **characterised in that** Mg 4.90-5.30%.

3. Product according to any of claims 1 or 2, **characterised in that** Mn 0.20-0.40% and preferentially 0.25-0.35%.

4. Product according to any of claims 1 to 3, **characterised in that** Zn 0.25-0.40%.

5. Product according to any of claims 1 to 4, **characterised in that** Cu < 0.20, preferentially < 0.15 and more preferentially < 0.10%.

6. Product according to any of claims 1 to 5, **characterised in that** it contains at least 0.10% iron.

7. Product according to any of claims 1 to 6, **characterised in that** it contains at least 0.05% silicon.

8. Product according to any of claims 1 to 7, **characterised in that** it contains at least 4.95% magnesium.

9. Product according to any of claims 1 to 8, **characterised in that** it contains at least 5.0% magnesium.

10. Product according to any of claims 1 to 9, **characterised in that** its elongation at fracture A is at least 24% and preferentially at least 27%.

11. Product according to any of claims 1 to 10, **characterised in that** its tensile yield strength Rₚ₀._{2(LT)} is at least 145 MPa, its ultimate tensile strength R_{m(LT)} is at least 290 MPa and its elongation at fracture A_{(LT)} is at least 24%.

12. Product according to claim 11, **characterised in that** its tensile yield strength Rₚ₀._{2(LT)} is at least 150 MPa and preferentially at least 170 MPa.

13. Product according to any of claims 11 or 12, **characterised in that** the elongation at fracture A(_{LT}) is at least 27%.

14. Product according to any of claims 10 to 13, **characterised in that** its ultimate tensile strength R_{m(LT)} is at least 300 MPa.

15. Product according to any of claims 1 to 14, **characterised in that** the R_{m(LT)} x A_{(LT)} product, wherein R_{m(LT)} is expresses in MPa and A_{(LT)} as a percentage, is greater than 8200, preferentially greater than 8500 and more preferentially greater than 9000.

16. Product according to any of claims 1 to 15, **characterised in that** the loss of mass after the intergranular corrosion test after ageing for 7 days at 100°C is less than 20 mg/cm².

17. Product according to any of claims 1 to 15, **characterised in that** the loss of mass after the intergranular corrosion test after ageing for 20 days at 100°C is less than 50 mg/cm² and preferentially less than 30 mg/cm².

18. Product according to any of claims 1 to 15, **characterised in that** the loss of mass after the intergranular corrosion test after ageing for 20 days at 120°C is less than 95 mg/cm², preferentially less than 80 mg/cm2, and more preferentially less than 60 mg/cm².

19. Product according to any of claims 1 to 18, **characterised in that** it consists of a rolled sheet.

20. Sheet according to claim 19, **characterised in that** its thickness is between 3 mm and 12 mm.

21. Sheet according to claim 20, **characterised in that** its thickness is between 4.5 mm and 10 mm.

22. Sheet according to any of claims 19 to 21, **characterised in that** it has been produced by hot rolling from an ingot obtained by means of semi-continuous casting.

23. Sheet according to claim 22, **characterised in that** the hot rolling mill output temperature is between 260°C and 330°C and preferentially between 290°C and 330°C.

24. Use of a sheet according to any of claims 1 to 23 for welded constructions.

25. Use of a sheet according to any of claims 1 to 23 for road or rail tankers.

26. Use of a sheet according to any of claims 1 to 23 for industrial vehicle construction.

27. Use of a sheet according to any of claims 1 to 23 for motor car bodywork construction.

28. Road or rail tanker produced at least partially with sheets of the following composition (percentage by weight) :
| | | |
|---|---|---|
| Mg 4.95-5.35 | Mn 0.20-0.50 | Zn 0.25-0.45 |
| Si 0.05-0.20 | Fe 0.10-0.30 | Cu < 0.25 Cr < 0.15 |
| Ti < 0.15 | Zr < 0.10 | |
the remainder being aluminium with its inevitable impurities,
said sheets having an R_{m(LT)} x A_{(LT)} product of at least 8500, and preferentially of at least 9000.

29. Tanker according to claim 28, **characterised in that** said sheets show a corrosion resistance **characterised by** a loss of mass during the intergranular corrosion test of less than 50 mg/cm² after ageing for 20 days at 100°C, and preferentially less than 30 mg/cm².

30. Tanker according to any of claims 28 or 29, **characterised in that** said sheets show a stress corrosion resistance **characterised by** an SC index of less than 50% after ageing for 20 days at 100°C.

31. Welded construction produced at least partially with sheets according to any of claims 1 to 23.

32. Welded construction according to claim 31, **characterised in that** the weld seam, obtained by butt-welding in the long transverse direction with a V-shaped chamfer (45° angle) by MIG welding with a 5183 alloy filler wire, shows a value of Rₘ of at least 275 MPa, measured on a test piece sampled in the longitudinal direction through the welded seam and arranged such that said welded seam is located at the centre of the length of the test piece, after symmetric levelling of the weld seam.

## Patentansprüche

1. Knetprodukt aus Al-Mg-Legierung, **dadurch gekennzeichnet, dass** es enthält (in Masseprozenten)
| | | | |
|---|---|---|---|
| Mg 4,85 - 5,35 | Mn 0,20 - 0,50 | Zn 0,20 - 0,45 | |
| Si < 0,20 | Fe < 0,30 | Cu < 0,25 | Cr < 0,15 |
| Ti < 0,15 | Zr < 0,15 | | |
Rest Aluminium mit seinen unvermeidbaren Verunreinigungen.

2. Produkt nach Anspruch 1, **dadurch gekennzeichnet, dass** Mg 4,90 - 5,30 %.

3. Produkt nach einem der Ansprüche 1 oder 2, **dadurch gekennzeichnet, dass** Mn 0,20 - 0,40 % und vorzugsweise 0,25 - 0,35 %.

4. Produkt nach irgendeinem der Ansprüche 1 bis 3, **dadurch gekennzeichnet, dass** Zn 0,25 - 0,40 %.

5. Produkt nach irgendeinem der Ansprüche 1 bis 4, **dadurch gekennzeichnet, dass** Cu < 0,20, bevorzugt < 0,15 und besonders bevorzugt < 0,10 %.

6. Produkt nach irgendeinem der Ansprüche 1 bis 5, **dadurch gekennzeichnet, dass** es mindestens 0,10 % Eisen enthält.

7. Produkt nach irgendeinem der Ansprüche 1 bis 6, **dadurch gekennzeichnet, dass** es mindestens 0,05 % Silicium enthält.

8. Produkt nach irgendeinem der Ansprüche 1 bis 7, **dadurch gekennzeichnet, dass** es mindestens 4,95 % Magnesium enthält.

9. Produkt nach irgendeinem der Ansprüche 1 bis 8, **dadurch gekennzeichnet, dass** es mindestens 5,0 % Magnesium enthält.

10. Produkt nach irgendeinem der Ansprüche 1 bis 9, **dadurch gekennzeichnet, dass** seine Bruchdehnung A_{(LQ)} mindestens 24 % und vorzugsweise mindestens 27 % beträgt.

11. Produkt nach irgendeinem der Ansprüche 1 bis 10, **dadurch gekennzeichnet, dass** seine Dehngrenze Rₚ₀,_{2(LQ)} mindestens 145 MPa beträgt, seine Bruchfestigkeit R_{m(LQ)} mindestens 290 MPa beträgt und seine Bruchdehnung A_{(LQ)} mindestens 24 % beträgt.

12. Produkt nach Anspruch 11, **dadurch gekennzeichnet, dass** seine Dehngrenze R_{p0,2(LQ)} mindestens 150 MPa und vorzugsweise mindestens 170 MPa beträgt.

13. Produkt nach einem der Ansprüche 11 oder 12, **dadurch gekennzeichnet, dass** die Bruchdehnung A_{(LQ)} mindestens 27 % beträgt.

14. Produkt nach einem der Ansprüche 10 bis 13, **dadurch gekennzeichnet, dass** seine Bruchfestigkeit R_{m(LQ)} mindestens 300 MPa beträgt.

15. Produkt nach irgendeinem der Ansprüche 1 bis 14, **dadurch gekennzeichnet, dass** das Produkt R_{m(LQ)} x A_{(LQ)}, bei dem R_{m(LQ)} in MPa und A_{(LQ)} in Prozent ausgedrückt ist, größer als 8200, bevorzugt größer als 8500 und besonders bevorzugt größer als 9000 ist.

16. Produkt nach einem der Ansprüche 1 bis 15, **dadurch gekennzeichnet, dass** der Masseverlust nach der Korngrenzenkorrosionsprüfung nach 7-tägiger Auslagerung bei 100 °C kleiner als 20 mg/cm² ist.

17. Produkt nach einem der Ansprüche 1 bis 15, **dadurch gekennzeichnet, dass** der Masseverlust nach der Korngrenzenkorrosionsprüfung nach 20-tägiger Auslagerung bei 100 °C kleiner als 50 mg/cm² und vorzugsweise kleiner als 30 mg/cm² ist.

18. Produkt nach einem der Ansprüche 1 bis 15, **dadurch gekennzeichnet, dass** der Masseverlust nach der Korngrenzenkorrosionsprüfung nach 20-tägiger Auslagerung bei 120 °C kleiner als 95 mg/cm², bevorzugt kleiner als 80 mg/cm² und besonders bevorzugt kleiner als 60 mg/cm² ist.

19. Produkt nach irgendeinem der Ansprüche 1 bis 18, **dadurch gekennzeichnet, dass** es sich um ein Walzblech handelt.

20. Blech nach Anspruch 19, **dadurch gekennzeichnet, dass** seine Dicke zwischen 3 mm und 12 mm liegt.

21. Blech nach Anspruch 20, **dadurch gekennzeichnet, dass** seine Dicke zwischen 4,5 mm und 10 mm liegt.

22. Blech nach einem der Ansprüche 19 bis 21, **dadurch gekennzeichnet, dass** es durch Warmwalzen aus einem durch semi-kontinuierlichen Strangguss gewonnenen Vormaterial hergestellt wurde.

23. Blech nach Anspruch 22, **dadurch gekennzeichnet, dass** die Austrittstemperatur des Warmwalzwerks zwischen 260 °C und 330 °C und vorzugsweise zwischen 290 °C und 330 °C liegt.

24. Verwendung eines Blechs nach irgendeinem der Ansprüche 1 bis 23 für geschweißte Konstruktionen.

25. Verwendung eines Blechs nach irgendeinem der Ansprüche 1 bis 23 für den Bau von Straßen- oder Eisenbahntanks.

26. Verwendung eines Blechs nach irgendeinem der Ansprüche 1 bis 23 für den Bau von Industriefahrzeugen.

27. Verwendung eines Blechs nach irgendeinem der Ansprüche 1 bis 23 für den Bau von Autokarosserien.

28. Straßen- oder Eisenbahntank, zumindest teilweise hergestellt mit Blechen der Zusammensetzung (in Masseprozent)
| | | | |
|---|---|---|---|
| Mg 4,95 - 5,35 | Mn 0,20 - 0,50 | Zn 0,25 - 0,45 | |
| Si 0,05 - 0,20 | Fe 0,10 - 0,30 | Cu < 0,25 | Cr < 0,15 |
| Ti < 0,15 | Zr < 0,10 | | |
Rest Aluminium mit seinen unvermeidbaren Verunreinigungen,
wobei die Bleche ein Produkt R_{m(LQ)} x A(_{LQ}) von mindestens 8500 und vorzugsweise von mindestens 9000 haben.

29. Tank nach Anspruch 28, **dadurch gekennzeichnet, dass** die Bleche eine Korrosionsbeständigkeit zeigen, **gekennzeichnet durch** einen Masseverlust bei der Korngrenzenkorrosionsprüfung kleiner als 50 mg/cm² nach 20-tägiger Auslagerung bei 100°C und vorzugsweise kleiner als 30 mg/cm².

30. Tank nach einem der Ansprüche 28 oder 29, **dadurch gekennzeichnet, dass** die Bleche eine Spannungsrisskorrosionsbeständigkeit zeigen, **gekennzeichnet durch** einen SRK-Wert kleiner als 50 % nach 20-tägiger Auslagerung bei 100°C.

31. Geschweißte Konstruktion, zumindest teilweise hergestellt mit Blechen nach irgendeinem der Ansprüche 1 bis 23.

32. Geschweißte Konstruktion nach Anspruch 31, **dadurch gekennzeichnet, dass** die durch MIG-Stumpfnahtschweißung in Längs-Querrichtung mit einer V-förmigen Schweißkante (Winkel 45°) und einem Schweißdraht aus 5183-Legierung hergestellte Schweißnaht einen an einer Probe gemessenen Rₘ-Wert von mindestens 275 MPa zeigt, welche Probe in Längsrichtung durch die Schweißnaht hindurch entnommen wird und so angeordnet ist, dass die Schweißverbindung nach symmetrischem Beschneiden der Schweißnaht in der Mitte der Länge der Probe liegt.
